# EUROPÄISCHE PATENTSCHRIFT

(11) **EP 0 533 011 B1**
(45) Veröffentlichungstag und Bekanntmachung des Hinweises auf die Patenterteilung: **12.10.1994**
(21) Anmeldenummer: 92115270.8
(22) Anmeldetag: 07.09.1992
(51) Int. Cl.: C14C 3/06, C14C 3/28

(54) **Verfahren zur Herstellung von Chromleder**
Process for producing chrome-tanned leather
Procédé pour la production du cuir tanné au chrome

(30) Priorität: 19.09.1991 DE 4131202
(43) Veröffentlichungstag der Anmeldung: 24.03.1993
(73) Patentinhaber: BAYER AG, 51368 Leverkusen (DE)
(72) Erfinder: Wehling, Bernhard, Dr., W-5060 Bergisch Gladbach 1 (DE); Schade, Franz, Dr., W-5060 Bergisch Gladbach 2 (DE); Kochta, Joachim, Dr., W-5300 Bonn 1 (DE); Burkhardt, Herbert, W-6944 Hemsbach (DE); Schindlmayr, Peter, W-5308 Rheinbach (DE)

(56) Entgegenhaltungen:
- DE-A- 1 806 536
- GB-A- 1 110 091
- Römpps Chemie-Lexikon, 8.Auflage, 1983, Seite 2183

## Beschreibung

Bei der praxisüblichen Herstellung von Chromledern wird Blößenmaterial nach dem Pickeln mit handelsüblichen Chrom(III)-Salzen gegerbt. Nach mechanischer Entwässerung und eventuellem Spalten wird das resultierende Wetblue durch Falzen auf die gewünschte Stärke gebracht.

Hierbei fallen große Mengen chromhaltiger Falzspäne an, deren Entsorgung heute ökologische Probleme bereitet. Das gleiche gilt für entsprechende Beschnittabfälle.

Zur Abhilfe dieses Problems wurde in der US-PS 4 060 384 vorgeschlagen, das Blößenmaterial chromfrei vorzugerben, so daß die Schrumpftemperatur der Häute auf 77 - 85°C ansteigt. Anschließend wird das entsprechend vorgegerbte Hautmaterial gespalten (im Falle von ungespaltenen Blößen) und gefalzt, wobei nicht-chromhaltige, leicht zu entsorgende Falzspäne anfallen. Das so mechanisch vorbehandelte Hautmaterial wird dann in der üblichen Weise chromgegerbt. Dieser Prozeß wird in der Praxis Wet White-Verfahren genannt.

Für die in der US-PS 4 060 384 beanspruchte Vorgerbung wurden darüber hinaus in der Zwischenzeit z.B. folgende gerbende Substanzen vorgeschlagen:
- Aluminiumverbindungen (z.B. Leather Manufacturer 105 (1987) 12, 9-16, Leder- und Häutemarkt (1985) 19, 28-35, JALCA 79 (1984) 6);
- Aluminium-/Titanverbindungen (z.B. EP-A 0 291 165, DE-OS 3 903 499);
- Glutaraldehyd beziehungsweise Glutaraldehydderivate, gegebenenfalls in Kombination mit Harz-/Austauschgerbstoff (z.B. DE-OS 3 935 879, JALCA 78 (1983) 174, LIRI Research Bulletin No. 894 (1985), JALCA 74 (1979) 9, 288-300);
- Austauschgerbstoffe auf Basis von Bis-(4-hydroxyphenyl)- sulfon (z.B. EP-A 428 481, Rev. Tech. Ind. Cuir 77 (1985) 5, 161-165);
- Oxazolidine (z.B. Leather 188 [1986] 4531, 41-43).

Die mit Hilfe der oben beschriebenen Substanzen hergestellten Chromleder weichen im Ledercharakter hinsichtlich Griff (siehe z.B. Das Leder 37 (1986) 12, 221-224), Fülle, Weichheit und Färbbarkeit von konventionell chromgegerbten und gefalzten Ledern deutlich ab. Erfahrungsgemäß werden derartig gravierende Abweichungen im Eigenschaftsbild vom Lederhersteller und/oder -verarbeiter nicht toleriert.

Zur Vermeidung derartiger Nachteile in der Weiterverarbeitung wurde im Falle der Aluminiumvorbehandlung vorgeschlagen, die Aluminiumsalze nach dem Falzen vor der Chromgerbung durch Waschen weitgehend zu entfernen (siehe Das Leder 38 (1987) 4, 71-75). Dieser zusätzliche Arbeitsschritt führt jedoch zu einer aus toxikologischer Sicht nicht unbedenklichen Belastung des Abwassers mit Aluminiumsalzen.

Es wurde nun überraschenderweise gefunden, daß eine Vorbehandlung auch mit speziellen nicht gerbend wirkenden Kondensationsprodukten durchgeführt werden kann, die ein Substrat ergibt, das problemlos maschinell entwässert und gefalzt beziehungsweise gespalten und gefalzt werden kann. Das auf diese Weise vorbehandelte Hautmaterial ist nach entsprechender Konservierung unter praxisüblichen Bedingungen unbegrenzt lagerfähig. Das anschließend hieraus nach Chromgerbung resultierende Leder unterscheidet sich in seinen anwendungstechnischen Eigenschaften nicht von konventionell chromgegerbten und gefalzten Ledern.

Gegenstand der Erfindung ist also ein Verfahren zur Herstellung von Chromleder, dadurch gekennzeichnet, daß das in üblicher Weise entkälkte, gebeizte und gepickelte Hautmaterial in wäßriger Flotte mit einem nicht gerbend wirkenden Kondensationsprodukt aus (i) aromatischen C₆-C₂₄-Sulfonsäuren, die 0.8 bis 3 Sulfonsäuregruppen pro Molekül enthalten, und (ii) Formaldehyd vorbehandelt und nach mechanischer Entwässerung gefalzt beziehungsweise (bei ungespaltenem Blößenmaterial) gespalten und gefalzt und anschließend mit handelsüblichen Chrom(III)-salzen chromgegerbt und wie üblich, nachbehandelt wird. Die übliche Nachbehandlung umfaßt im allgemeinen Neutralisation, Nachgerbung, Färbung und Fettung.

Bei den erfindungsgemäß verwendeten Vorbehandlungsmitteln handelt es sich um Kondensationsprodukte aromatischer Sulfonsäuren, die keine phenolischen Hydroxylgruppen enthalten, z.B. solcher des Naphthalins oder der Diarylether, z.B. der Ditolylether, vorzugsweise der β-Naphthalinsulfonsäure, mit Formaldehyd. Für die Kondensation bevorzugte aromatische Sulfonsäuren enthalten 1 bis 2 Sulfonsäuregruppen pro Molekül.

Die Herstellung der erfindungsgemäß zu verwendenden Kondensationsprodukte wird nachstehend am Beispiel β-Naphthalinsulfonsäure/Formaldehyd geschildert:

Pro Mol Naphthalin können 1,1 bis 1,8, vorzugsweise 1,4 bis 1,5 Mol 100%ige Schwefelsäure eingesetzt werden Die Sulfonierung führt man in der Regel bei Temperaturen von 120 bis 160, vorzugsweise 140 bis 150°C, durch; sie ist üblicherweise innerhalb von 1 bis 3 Stunden abgeschlossen. Man gibt 0,4 bis 0,8, vorzugsweise 0,55 bis 0,65 Mol Formaldehyd zu (meistens in Form seiner wäßrigen Lösung). Die Kondensation kann bei Temperaturen von 95 bis 120°C, vorzugsweise von 110 bis 120°C erfolgen; sie ist in der Regel innerhalb von 2 bis 5 Stunden abgeschlossen. Abschließend wird mit Alkalilauge auf einen pH-Wert von 5 bis 8, vorzugsweise von 6 bis 6,5, oder mit Ammoniak auf einen pH-Wert von 2 bis 5, vorzugsweise von 3 bis 3,5, neutralisiert. In einer bevorzugten Ausführungsform werden diese Produkte mit 1 bis 8, bevorzugt 3 bis 4 Gew.-%, bezogen auf Kondensationsprodukt, C₄-C₈-Dicarbonsäure (z.B. Glutarsäure) auf eine Säurezahl (mgKOH/g) von 20 bis 60 eingestellt.

Die erfindungsgemäß verwendeten Kondensationsprodukte besitzen keine Alleingerbwirkung (Bibliothek des Leders, Bd. 3, S. 65, Umschau-Verlag, Frankfurt/Main, 1. Aufl. 1985) im Sinne einer kovalenten Kollagenquervernetzung, wie sie beispielsweise durch polyfunktionelle Aldehyde und Isocyanate oder im Sinne einer Kollagenquervernetzung durch Wasserstoffbrückenbildung mit phenolhaltigen Austausch-/Vegetabilgerbstoffen oder im Sinne einer Kollagenquervernetzung durch Komplexbildung mineralischer Gerbstoffe erreicht wird.

Durch Behandlung mit den erfindungsgemäß verwendeten Kondensationsprodukten werden Schrumpfungstemperaturen von weniger als 65°C erreicht. Gleichzeitig bewirken sie jedoch eine außerordentlich starke Entwässerung des Hautmaterials auf der Abwelkmaschine und ermöglichen ein problemloses maschinelles Falzen ohne Verbrennungserscheinungen.

Als besonders vorteilhaft erweist sich hierbei, daß die Falzstärke des so vorbehandelten Hautmaterials mit der Dicke des chromgegerbten Fertigleders übereinstimmt und ein zusätzliches Nachfalzen überflüssig macht.

Als weiterer Vorteil ergibt sich, daß der zeitliche Ablauf dieses Wet White-Verfahrens weitgehend dem Produktionsrhythmus der konventionellen Chromlederherstellung entspricht.

Bei den erfindungsgemäßen Verfahren wird das durch betriebsübliche Weichen und Äschern erhaltene Blößenmaterial in der üblichen Weise entkälkt, gebeizt und mit organischen und/oder anorganischen Säuren pH-Werte von 2 bis 6, vorzugsweise 2,5 bis 4,5 eingestellt (gepickelt).

Die Vorbehandlung erfolgt anschließend mit 3 bis 15, vorzugsweise 4 bis 8 Gew.-% (bezogen auf Blößengewicht) der oben genannten Kondensationsprodukte, berechnet als Feststoff.

Nach mechanischer Entwässerung können die so vorbehandelten Häute einwandfrei gefalzt oder im Falle von ungespaltenen Blößen gespalten und gefalzt werden.

Anschließend werden die Häute mit handelsüblichen Chrom(III)-salzen chromgegerbt und in der üblichen Art und Weise fertiggestellt.

Die nach dem erfindungsgemäßen Verfahren erhaltenen Fertigleder weisen im Vergleich zu konventionell hergestellten Chromledern keine Unterschiede im Eigenschaftsbild auf. Die Leder sind brillant färbbar und eignen sich daher besonders zur Herstellung hochwertiger Anilinleder für die Verarbeitung zu Möbel- Schuhober- und Bekleidungsleder.

Die nach dem erfindungsgemäßen Verfahren erhaltenen Falzspäne sind chromfrei und bieten vielfältige Möglichkeiten für eine Entsorgung.

Die erfindungsgemäß verwendeten Kondensationsprodukte können in sprühgetrockneter Form oder als wäßrige Lösung eingesetzt werden.

Die erfindungsgemäß verwendeten Kondensationsprodukte können auch in Kombination mit anderen gerbenden Substanzen eingesetzt werden. Beispielhaft seien genannt:
- anorganische Aluminium- und/oder Titanverbindungen
- Aldehyde
- Oxazolidine
- phenolische Gruppen enthaltene Verbindungen und Mischungen dieser Substanzen.

Die Prozentangaben der nachfolgenden Beispiele beziehen sich, soweit nicht anders angegeben, auf das Gewicht.

Die in den nachfolgenden Beispielen erwähnten Verdünnungsverhältnisse beziehen sich auf Gewichtsteile, wobei die größere Zahl jeweils die Teile Wasser bedeutet.

Die Konzentrationen der zu verdünnenden Säuren entsprechen der praxisüblichen Weise: Ameisensäure 85%ig, Schwefelsäure 96%ig.

### Beispiele

### Herstellung des erfindungsgemäß zu verwendenden Kondensationsproduktes

1 Mol Naphthalin wird mit 1,43 Mol 100%iger Schwefelsäure bei 145°C 3 Stunden lang sulfoniert. Man läßt das Sulfoniergemisch etwas abkühlen und kondensiert 3 Stunden bei 115 - 117°C mit 0,64 Mol Formaldehyd, der in Form seiner 30%igen wäßrigen Lösung eingesetzt wird. Anschließend läßt man das Reaktionsgemisch auf 80°C abkühlen und versetzt dann mit wäßrigem Ammoniak bis auf einen pH-Wert von 3,5. Zu dieser Lösung gibt man 4 %, bezogen auf das resultierende Ammoniumsalz des Kondensationsproduktes, Glutarsäure und erhält damit eine Säurezahl von 35. Das Produkt wird vorzugsweise sprühgetrocknet, kann aber auch als 40-60%ige wäßrige Lösung verwendet werden.

### Beispiel 1

### Herstellung von Möbelleder

### a) nach dem Wet White-Verfahen

Zur Herstellung von Möbelleder werden in üblicher Weise geäscherte 800 kg Rindblößen (2 mm gespalten) im Gerbfaß zunächst mit 100 % (bezogen auf Blößengewicht; wie alle folgenden %-Angaben) Wasser von 35°C 15 Minuten gewaschen. Die Flotte wird abgelassen und anschließend wird ohne Flotte mit 1,3 % Ammoniumchlorid und 0,4 % Zitronensäure 45 Minuten entkälkt, 80 % Wasser von 35°C zugesetzt und mit 0,2 % eines handelsüblichen Beizmittels (mit 1500 tryptischen Einheiten) 120 Minuten gebeizt (pH-Wert der Flotte 7,7). Der Querschnitt der Blößen gibt mit Phenolphthalein keine Rotfärbung mehr. Danach wird mit 100 % Wasser von 25°C gewaschen und bis auf eine Restflotte von ca. 50 % die Flotte abgelassen. 5 Minuten nach Zusatz von 8 % Kochsalz werden 0,4 % Ameisensäure (1:10 mit Wasser verdünnt) und nach weiteren 10 Minuten 0,6 % Schwefelsäure (1:10 mit Wasser verdünnt) zugegeben und 180 Minuten gepickelt (Pickel-pH-Wert 3,4).

In die Pickelflotte werden nun 5 % des erfindungsgemäß zu verwendenden Kondensationsproduktes zugesetzt. Nach einer Stunde wird 1 % eines handelsüblichen synthetischen Fettes zugegeben und 10 Stunden weitergewalkt. Der End-pH-Wert liegt bei 3,4 und die Endtemperatur bei 31°C.

Nach dem Ablassen der Restflotte werden die Wet Whites ausgeladen, abgewelkt und gegebenenfalls nach 24 Stunden Zwischenlagerung auf 1,0 mm Stärke gefalzt. Man erhält pro 100 kg eingesetzter Blöße ca. 30 kg chromfreie Falzspäne.

300 kg gefalzte Wet Whites wurden in 250 % (bezogen auf Falzgewicht; wie alle folgenden %-Angaben) Wasser von 35°C mit 1 % eines handelsüblichen synthetischen Fettes versetzt und 15 Minuten gewalkt. Anschließend werden 0,5 % Ameisensäure (1:10 mit Wasser verdünnt), nach 45 Minuten 11,5 % einer handelsüblichen, schwach organisch maskierten Chrom(III)-sulfatlösung mit 15 % Chrom(III)-oxid und 40 % Basizität (nach Schorlemmer), und nach weiteren 15 Minuten 3 % Fett (siehe oben) zugegeben. Nach 60 Minuten Laufzeit werden 0,9 % Natriumbicarbonat in 3 Raten von je 30 Minuten zugegeben und 120 Minuten laufen gelassen (pH = 3,4). Die Flotte wird auf 38°C aufgeheizt und 4 % eines handelsüblichen Chrom-Syntan-Komplexes (handelsüblicher Chrom-haltiger synthetischer Nachgerbstoff mit 12 % Chrom(III)-oxid) zugegeben, nach 15 Minuten Laufzeit 6 % einer Fettmischung aus natürlichen und synthetischen Fetten zugesetzt und 8 Stunden ausgegerbt. Die Restflotte hat einen Chrom(III)-oxidgehalt von 1,8 g/l, einen End-pH-Wert von 3,3 und eine End-Temperatur von 35°C. Anschließend wird in der üblichen Weise auf pH 6,5 neutralisiert, gefettet und über Zwischentrocknung fertiggestellt.

### b) nach praxisüblicher Chromgerbung

Die in Beispiel 1a) entkälkten, gebeizten und gepickelten Blößen (Spaltstärke 2 mm) werden in der Pickelflotte mit 2,3 % (bezogen auf Blößengewicht, wie alle folgenden %-Angaben) eines handelsüblichen synthetischen Fettes versetzt, und nach 15 Minuten werden 9 % einer handelsüblichen, schwach organisch maskierten Chrom(III)-sulfatlösung mit 15 % Chrom(III)-oxid und 40 % Basizität (nach Schorlemmer) zugegeben. Nach 90 Minuten Laufzeit werden 0,35 % Magnesiumoxid zugegeben und 10 Stunden weitergewalkt. Der End-pH-Wert liegt bei 3,8 und die End-Temperatur bei 38°C. Der Chromoxid(III)-gehalt der Restflotte beträgt 5,9 g/l.

Die resultierenden Wet Blues (mit ca. 3,8 % Chrom(III)-oxid, bezogen auf wasserfreies Wet Blue) werden abgewelkt und auf 1,0 mm Stärke gefalzt. Die gefalzten Wet Blues besitzen den gleichen Chrom(III)-oxidgehalt wie die in Beispiel 1a) nach dem Falzen chromgegerbten Wet Whites. Man erhält pro 100 kg eingesetzter Blöße ca. 28 kg Chromfalzspäne mit ca, 3,8 % Chrom(III)-oxid, bezogen auf wasserfreie Chromfalzspäne. Anschließend wird in der üblichen Weise auf pH 6,5 neutralisiert, gefettet und über Zwischentrocknung fertiggestellt.

Die nachfolgende Tabelle stellt die Chromemissionen der beiden Verfahren gegenüber.

### Beispiel 2

### Herstellung von Möbelleder

Zur Herstellung von Möbelleder wird das in Beispiel 1a) hergestellte Wet White-Leder abgewelkt und gefalzt. 100 kg gefalzte Wet Whites werden in 250 % Wasser (bezogen auf Falzgewicht; wie alle folgenden %-Angaben) mit 1,5 % eines handelsüblichen, synthetischen Fettes versetzt und 15 Minuten gewalkt. Anschließend werden 0,4 % Ameisensäure (1:10 mit Wasser verdünnt) und nach 45 Minuten 7 % eines handelsüblichen Chromgerbstoffes mit 26 % Chrom(III)-oxid und 33 % Basizität (nach Schorlemmer) zugegeben. Nach weiteren 15 Minuten Laufzeit versetzt man mit 3 % Fett (siehe oben). Nach 60 Minuten werden 3 % eines handelsüblichen, selbstabstumpfenden Chrom-Syntan-Komplexes mit 11 % Chrom(III)-oxid zugegeben und 150 Minuten laufen gelassen (pH = 3,7). Die Flotte wird auf 38°C aufgeheizt und 3 % eines handelsüblichen Chrom-Syntan-Komplexes mit 12 % Chrom(III)-oxid sowie nach 15 Minuten Laufzeit 6 % einer Fettmischung aus natürlichen und synthetischen Fetten zugesetzt und 8 Stunden ausgegerbt. Die Restflotte hat einen Chrom(III)-oxidgehalt von 0,9 g/l, einen End-pH-Wert von 3,6 und eine End-Temperatur von 36°C.

Anschließend wird in der üblichen Weise auf pH 6,5 neutralisiert, gefettet und über Zwischentrocknung fertiggestellt.

### Beispiel 3

### Herstellung von Möbelleder

Zur Herstellung von Möbelleder werden wie in Beispiel 1a) geäscherte, entkälkte und gebeizte Blößen in 50 % Flotte nach Zugabe von 8 % Kochsalz mit 0,5 % Ameisensäure (1:10 mit Wasser verdünnt) und 0,3 % Schwefelsäure (1:10 mit Wasser verdünnt) versetzt und 120 Minuten gepickelt (Pickel-pH-Wert 3,7).

In die Pickelflotte werden nun 10 % einer wäßrigen Lösung (50%ig) des erfindungsgemäß zu verwendenden Kondensationsproduktes zugesetzt. Nach einer Stunde wird 1,5 % eines handelsüblichen synthetischen Fettes zugegeben und 10 Stunden weitergewalkt. Der End-pH-Wert liegt bei 3,7 und die End-Temperatur bei 32°C. Die Restflotte ist chromfrei. Die Weiterverarbeitung der Wet Whites erfolgt analog Beispiel 1a).

### Beispiel 4

### Herstellung von Möbelleder aus ungespaltenen Blößen

Zur Herstellung von Möbelleder werden in der üblichen Weise geäscherte 100 kg Rindblößen, ungespalten, im Gerbfaß zunächst mit 150 % (bezogen auf Blößengewicht, wie alle folgenden %-Angaben) Wasser von 38°C zweimal 15 Minuten gewaschen. Die Flotte wird abgelassen und anschließend wird ohne Flotte mit 2,5 % Ammoniumsulfat, 0,3 % Natriumbisulfit und mit 0,4 % Ameisensäure (1:10 mit Wasser verdünnt) 60 Minuten entkälkt, 40 % Wasser von 35°C zugesetzt und mit 0,5 % eines handelsüblichen Beizmittels (mit 1500 tryptischen Einheiten) 50 Minuten gebeizt (pH-Wert der Flotte 7,5). Der Querschnitt der Blößen gibt mit Phenolphthalein keine Rotfärbung mehr.

Danach wird zweimal mit 150 % Wasser von 20°C gewaschen und bis auf eine Restflotte von ca. 30 % die Flotte abgelassen. 5 Minuten nach Zusatz von 6 % Kochsalz werden 0,5 % Ameisensäure (1:10 mit Wasser verdünnt) und nach weiteren 10 Minuten 0,7 % Schwefelsäure (1:10 mit Wasser verdünnt) zugegeben und 180 Minuten gepickelt (Pickel-pH-Wert 3,1).

In die Pickelflotte werden nun 8 % des erfindungsgemäß zu verwendenden Kondensationsproduktes zugesetzt und 10 Stunden weitergewalkt. Der End-pH-Wert liegt bei 3,1 und die End-Temperatur bei 32°C.

Nach dem Ablassen der Restflotte werden die Wet Whites ausgeladen, abgewelkt und auf 2 mm gespalten. Man erhält pro kg Blöße ca. 400 g chromfreien Blößenspalt.

Nach 24 Stunden werden die Wet Whites auf 1 mm Stärke gefalzt und wie in Beispiel 1a) weiterverarbeitet. Es muß hier jedoch darauf geachtet werden, daß der pH-Wert in der Chromgerbung durch Zugabe von 1,1 % (statt 0,9 %) Natriumbicarbonat auf ca. 3,5 angehoben wird.

### Beispiel 5

100 kg wie in Beispiel 4 vorbehandelte Rindblößen werden mit 0,5 % Ameisensäure (1:10 mit Wasser verdünnt) und 0,6 % Schwefelsäure (1:10 mit Wasser verdünnt) gepickelt (Pickel-pH-Wert 3,2). Die Vorbehandlung erfolgt mit 17 % einer wäßrigen Lösung (50%ig) des erfindungsgemäß zu verwendenden Kondensationsproduktes. Anschließend werden die Wet Whites wie in Beispiel 4 abgewelkt, gespalten und gefalzt und wie in Beispiel 2 weiterverarbeitet.

### Beispiel 6

### Herstellung von Oberleder

Zur Herstellung von Schuhoberleder werden in der üblichen Weise geäscherte 1000 kg Rindblößen (gespalten ca. 3,5 mm) im Gerbfaß zunächst mit 150 % (bezogen auf Blößengewicht; wie alle folgenden %-Angaben) Wasser von 38°C 10 Minuten gewaschen. Die Flotte wird abgelassen und anschließend wird mit 30 % Wasser von 35°C mit 2 % Ammoniumsulfat, 0,2 % Natriumbisulfit und 0,2 % Ameisensäure (1:10 mit Wasser verdünnt) 30 Minuten entkälkt und mit 0,5 % eines handelsüblichen Beizmittels (mit 1500 tryptischen Einheiten) 30 Minuten gebeizt (pH-Wert der Flotte 8,3). Der Querschnitt der Blößen gibt mit Phenolphthalein keine Rotfärbung mehr. Danach wird zweimal mit 150 % Wasser von 20°C gewaschen und die Flotte bis auf eine Restflotte von ca. 20 % abgelassen. 5 Minuten nach Zugabe von 5 % Kochsalz werden 0,5 % Ameisensäure (1:10 mit Wasser verdünnt) und nach 10 Minuten 0,7 % Schwefelsäure (1:10 mit Wasser verdünnt) zugegeben und 60 Minuten gepickelt (Pickel-pH-Wert 3,1).

In die Pickelflotte werden nun 6 % des erfindungsgemäß zu verwendenden Kondensationsproduktes sowie 0,1 % Natriumbisulfit (zur H₂S-Eliminierung) zugesetzt. Nach einer Stunde wird 1 % eines handelsüblichen natürlichen Fettes (Tranprodukt) zugegeben und 12 Stunden weitergewalkt.

Der End-pH-Wert liegt bei 3,2 und die End-Temperatur bei 31°C. Nach dem Ablassen der Restflotte werden die Wet Whites ausgeladen, abgewelkt und gegebenenfalls nach 24 Stunden Zwischenlagerung auf 1,8 mm Stärke gefalzt. Man erhält pro 100 kg eingesetzter Blöße ca. 36 kg chromfreie Falzspäne.

100 kg gefalzte Wet Whites werden in 150 % (bezogen auf Falzgewicht; wie alle folgenden %-Angaben) Wasser von 35°C mit 12 % einer handelsüblichen, schwach organisch maskierten Chromsulfatlösung mit 15 % Chrom(III)-oxid und 40 % Basizität (nach Schorlemmer), versetzt (pH = 3,1). Nach 2 Stunden werden 3 % eines handelsüblichen, selbstabstumpfenden Chrom-Syntan-Komplexes mit 11 % Chrom(III)-oxid zugegeben und nach 2 Stunden (pH = 3,6) auf 39°C aufgeheizt.

Nach 12 Stunden Laufzeit wird die Flotte abgelassen, 100 % Wasser von 50°C zugegeben und mit 1,5 % eines handelsüblichen Chromgerbstoffes mit 26 % Chrom(III)-oxid und 33 % Basizität (nach Schorlemmer) und 2 % des oben genannten Chrom-Syntan-Komplexes über 60 Minuten nachchromiert (pH = 4,1). Anschließend wird mit 1,5 % eines handelsüblichen Neutralisationsgerbstoffes und 0,5 % Natriumbicarbonat auf pH 4,7 neutralisiert und die Flotte nach 45 Minuten abgelassen. Die neutralisierten Chromleder werden in der üblichen Weise nachgegerbt (mit einer Kombination aus Austausch-, Harz- oder Polymer- und Vegetabilgerbstoffen), gefärbt und gefettet.

### Beispiel 7

### Herstellung von Oberleder

Zur Herstellung von Schuhoberleder werden wie in Beispiel 6 geäscherte, entkälkte und gebeizte 100 kg Rindblößen (gespalten ca. 3,5 mm) in 20 % (bezogen auf Blößengewicht, wie alle folgenden %-Angaben) Restflotte nach Zugabe von 5 % Kochsalz mit 0,5 % Ameisensäure (1:10 mit Wasser verdünnt) und 0,7 % Schwefelsäure (1:10 mit Wasser verdünnt) 60 Minuten gepickelt (Pickel-pH-Wert 3,1).

In die Pickelflotte werden nun 11 % einer wäßrigen Lösung (50%ig) des erfindungsgemäß zu verwendenden Kondensationsproduktes sowie 0,1 % Natriumbisulfit zugesetzt. Anschließend wird wie in Beispiel 6 gefettet, weitergewalkt, ausgeladen, abgewelkt und gefalzt.

50 kg gefalzte Wet Whites werden in 150 % (bezogen auf Falzgewicht: wie alle folgenden %-Angaben) Wasser von 35°C mit 7 % eines handelsüblichen Chromgerbstoffes mit 26 % Chrom(III)-oxid und 33 % Basizität (nach Schorlemmer) versetzt (pH = 3,0). Nach 2 Stunden werden 30 % eines handelsüblichen Chrom-Syntan-Komplexes mit 15 % Chrom(III)-oxid zugegeben und mit 0,8 % Natriumbicarbonat auf pH 3,6 abgestumpft. Nach 2 Stunden wird auf 39°C aufgeheizt. Die Weiterverarbeitung und Fertigstellung der Leder erfolgt wie in Beispiel 6.

### Beispiel 8

### Herstellung von Möbelleder

Zur Herstellung von Möbelleder werden nach Beispiel 1 entkälkte und gebeizte 800 kg Rindblößen (2,1 mm gespalten) im Gerbfaß in 50 % (bezogen auf Blößengewicht; wie alle folgenden %-Angaben) Restflotte nach Zusatz von 7,5 % Kochsalz und Zugabe von 0,4 % Ameisensäure (1:10 mit Wasser verdünnt) nach 5 Minuten und 0,5 % Schwefelsäure nach weiteren 10 Minuten insgesamt 180 Minuten gepickelt (Pickel-pH-Wert 3,5).

Der Pickelflotte werden 4 % des erfindungsgemäß zu verwendenden Kondensationsproduktes zugesetzt. Nach 30 Minuten werden 0,5 % eines handelsüblichen, synthetischen Austauschgerbstoffes auf Basis Bis-(4-hydroxyphenyl)sulfon zugegeben. Nach weiteren 60 Minuten wird 1,5 % eines handelsüblichen synthetischen Fettes zugesetzt und 12 Stunden weitergewalkt.

Der End-pH-Wert liegt bei 3,5 und die End-Temperatur bei 33°C.

Nach dem Ablassen der Restflotte werden die Wet Whites ausgeladen, abgewelkt und wie in Beispiel 1 gefalzt, chromgegerbt und fertiggestellt.

## Patentansprüche

1. Verfahren zur Herstellung von Chromleder, dadurch gekennzeichnet, daß das in üblicher Weise entkälkte, gebeizte und gepickelte Hautmaterial in wäßriger Flotte mit einem nicht gerbend wirkenden Kondensationsprodukt aus (i) aromatischen C₆-C₂₄-Sulfonsäuren, die 0.8 bis 3 Sulfonsäuregruppen pro Molekül enthalten, und (ii) Formaldehyd vorbehandelt und nach mechanischer Entwässerung gefalzt beziehungsweise (bei ungespaltenem Blößenmaterial) gespalten und gefalzt und anschließend mit handelsüblichen Chrom(III)-Salzen chromgegerbt und, wie üblich, nachbehandelt wird.

2. Verfahren nach Anspruch 1, dadurch gekennzeichnet, daß als sulfonierte aromatische Verbindungen Sulfierungsprodukte von Naphthalin oder Diarylethern eingesetzt werden.

3. Verfahren nach Anspruch 1, dadurch gekennzeichnet, daß nach dem Äschern gespaltenes Blößenmaterial eingesetzt wird.

4. Verfahren nach Anspruch 1, dadurch gekennzeichnet, daß das gespaltene Blößenmaterial mit 3-15 Gew.-%, bezogen auf Blößenmaterial, des Kondensationsproduktes, berechnet als Feststoff, vorbehandelt wird.

5. Verfahren nach Anspruch 1, dadurch gekennzeichnet, daß das Kondensationsprodukt in Kombination mit einer gerbenden Substanz eingesetzt wird.

6. Verfahren gemäß Anspruch 5, dadurch gekennzeichnet, daß als gerbende Substanzen Aluminium- und/oder Titanverbindungen, Aldehyde, Oxazolidine oder phenolische Gruppen enthaltene Verbindungen, gegebenenfalls in Kombination miteinander, eingesetzt werden.

## Claims

1. Process for producing chrome leather, characterized in that the hide material delimed, bated and pickled in the conventional manner is pretreated in an aqueous liquor with a condensation product not having a tanning action and consisting of (i) aromatic C₆-C₂₄-sulphonic acids, which contain 0.8 to 3 sulphonic acid groups per molecule, and (ii) formaldehyde, and, after mechanical dewatering, is shaved or (in the case of unsplit pelt material) split and shaved and then chrome-tanned with commercially available chromium(III) salts and after-treated in the usual way.

2. Process according to Claim 1, characterized in that sulphonation products of naphthalene or diaryl ethers are used as the sulphonated aromatic compounds.

3. Process according to Claim 1, characterized in that pelt material split after liming is used.

4. Process according to Claim 1, characterized in that the split pelt material is pretreated with 3-15% by weight, relative to pelt material, of the condensation product, calculated as solids.

5. Process according to Claim 1, characterized in that the condensation product is used in combination with a tanning substance.

6. Process according to Claim 5, characterized in that aluminium compounds and/or titanium compounds, aldehydes, oxazolidines or compounds containing phenolic groups, optionally in combination with one another, are used as tanning substances.

## Revendications

1. Procédé de production de cuir tanné au chrome, caractérisé en ce qu'on fait subir un prétraitement à un matériau de peau déchaulée, encuvée et pickelée dans un bain aqueux avec un produit de condensation à effet non tannant à base de (i) acides sulfoniques aromatiques en C₆-C₂₄, qui contiennent 0,8 à 3 groupes acides sulfoniques par molécule, et (ii) formaldéhyde et, après essorage mécanique, on déraie et (dans le cas de matériau de peau planée non refendu) on refend et on déraie et ensuite on tanne au chrome avec des sels de chrome(III) habituels du commerce et, comme d'habitude, on poursuit le traitement.

2. Procédé selon la revendication 1, caractérisé en ce qu'on utilise comme composés aromatiques sulfonés des produits de sulfonation de naphtalène et d'éthers diaryliques.

3. Procédé selon la revendication 1, caractérisé en ce que, après chaulage, on utilise du matériau de peau planée refendu.

4. Procédé selon la revendication 1, caractérisé en ce qu'on traite le matériau de peau planée refendu avec 3-15% en poids du produit de condensation rapporté au matériau de peau planée, calculé sous forme de solide.

5. Procédé selon la revendication 1, caractérisé en ce qu'on utilise le produit de condensation en combinaison avec une substance tannante.

6. Procédé selon la revendication 5, caractérisé en ce qu'on utilise comme substances tannantes des composés d'aluminium et/ou de titane, des aldéhydes, des oxazolidines ou des composés contenant des groupes phénoliques, le cas échéant en combinaison entre eux.
